# EUROPÄISCHE PATENTSCHRIFT

(11) **EP 0 154 921 B1**
(45) Veröffentlichungstag und Bekanntmachung des Hinweises auf die Patenterteilung: **18.01.1989**
(21) Anmeldenummer: 85102440.6
(22) Anmeldetag: 05.03.1985
(51) Int. Cl.: G03C 1/02

(54) **Silberchloridreiche Emulsion, fotografisches Aufzeichnungsmaterial und Verfahren zur Herstellung fotografischer Aufzeichnungen**
Emulsion with a high silver chloride content, photographic registration material and process for obtaining a photographic registration
Emulsion à haute teneur en chlorure d'argent, matériel photographique pour l'enregistrement et procédé pour réaliser un enregistrement photograhique

(30) Priorität: 15.03.1984 DE 3409442
(43) Veröffentlichungstag der Anmeldung: 18.09.1985
(73) Patentinhaber: Agfa-Gevaert AG, 51373 Leverkusen (DE)
(72) Erfinder: Klötzer, Sieghart, D-5000 Köln 80 (DE)

(56) Entgegenhaltungen:
- EP-A- 0 080 905
- EP-A- 0 100 984
- GB-A- 1 027 146

## Beschreibung

Die Erfindung betrifft eine silberchloridreiche Emulsion, ein fotografisches Aufzeichnungsmaterial und ein Verfahren zur Herstellung fotografischerAufzeichnungen.

Zahlreiche Arten von Silberhalogenidemulsionen sind bekannt, die als Halogenid Chlorid, Bromid, Iodid oder Gemische davon enthalten. Für höherempfindliche Aufzeichnungsmaterialien werden im allgemeinen Silberbromid- und Silberbromidiodidemulsionen verwendet. Nachteilig an den zuletzt genannten Emulsionen ist, dass sie eine Eigenempfindlichkeit im blauen Spektralbereich aufweisen. Deshalb werden in Farbaufzeichnungsmaterialien im allgemeinen grün- und rotempfindliche Schichten hinter einem Filter angeordnet, der blaues Licht absorbiert. Weiterhin sind derartige Emulsionen nicht so schnell entwickelbarwie Silberchloridemulsionen.

Aus diversen Veröffentlichungen sind Vorschläge zur Verwendung von Silberchloridemulsionen bekannt. Da Silberchlorid nahezu keine Eigenempfindlichkeit im sichtbaren Spektrum aufweist, kann man bei Verwendung von chloridreichen Silberhalogenidemulsionen in einem farbfotografischen Aufzeichnungsmaterial auf Filterschichten zur Absorption des blauen Lichtes (Gelbfilter) verzichten. Nachteilig an Silberchloridemulsionen ist deren geringe Empfindlichkeit. Eine Verbesserung der Empfindlichkeit soll gemäss der EP-A 0017 148 durch eine Metalldotierung erreicht werden. Chloridreiche Silberhalogenidemulsionen weisen weiter eine schlechte Lagerstabilität auf und neigen deshalb zur Verschleierung. Gemäss der EPA 0 072 695 soll durch Verwendung von Silberhalogenidlösungsmitteln während der chemischen Reifung der Schleier reduziert werden.

Weiterhin sind chloridhaltige Silberhalogenidemulsionen bekannt, deren Körner einen geschichteten Aufbau aufweisen. Derartige Körner haben einen Kern und wenigstens eine den Kern umhüllende Schicht, die in ihren Eigenschaften vom Kern unterschieden ist (Core/Shell-Emulsionen). So ist aus der DE-AS 1 169290 und der GB 1027146 bekannt, eine Silberchloridhülle auf einen Silberbromidkern zu fällen. Die DE-OS 2308239 und die US 3 935 014 beziehen sich auf Emulsionen zur Herstellung direkt positiver Bilder mit Silberhalogenidkörnern, die eine örtlich begrenzte Phase mit einem hohen Silberchloridgehalt aufweisen.

Aus der EP-A 0080905 sind Silberhalogenidemulsionen mit silberchloridreichen Körnern bekannt, die an ihrer Oberfläche eine im wesentlichen aus Silberbromid bestehende Schicht aufweisen.

Die bekannten chloridreichen Silberhalogenidemulsionen sind aber weiterhin, insbesondere hinsichtlich ihrer Empfindlichkeit und Schleierneigung, verbesserungsbedürftig.

Eine Aufgabe der vorliegenden Erfindung war deshalb, chloridreiche Silberhalogenidemulsionen bereitzustellen, die verbesserte sensitometrische Eigenschaften aufweisen. Insbesondere war es eine Aufgabe, die Empfindlichkeit zu steigern und die Schleierneigung zu verringern.

Es wurde eine fotografische Silberhalogenidemulsion gefunden, die als Halogenid im wesentlichen Chlorid enthält und deren Körner wenigstens eine Zone Z_{Br} mit einem hohen Bromidanteil aufweisen. Die Körner sind dadurch gekennzeichnet, dass
1. mindestens 60 Mol-% des Halogenids Chlorid ist,
2. der Bromidanteil in der Zone Z_{Br} wenigstens 50 Mol-% beträgt und
3. keine bromidreiche Zone Z_{Br} an der Obefläche der Silberhalogenidkörner liegt.

Die silberbromidreiche Zone Z_{Br} kann als Kern oder als eine Schicht innerhalb des Silberhalogenidkorns vorliegen. Vorzugsweise befinden sich 20 Vol.-% des Silberhalogenids des Korns weiter vom Kristallzentrum entfernt als die silberbromidreiche Zone Z_{Br}.

Grundsätzlich können die Silberhalogenidkörner in der bromidreichen Zone Z_{Br} sowie in den anderen Bereichen als Halogenid Chlorid, Bromid, lodid oder Gemische davon aufweisen. Der Übergang von der bromidreichen Zone Z_{Br} zu einer benachbarten Zone anderer Zusammensetzung kann scharf oder kontinuierlich erfolgen.

In einer bevorzugten Ausführungsform beträgt der Chloridanteil am Gesamthalogenidgehalt wenigstens 85, insbesondere wenigstens 90 Mol-%. In einer weiteren bevorzugten Ausführungsform besteht die silberbromidreiche Zone Z_{Br} im wesentlichen, z.B. zu wenigstens 90%, oder ausschliesslich aus Silberbromid.

Die erfindungsgemässen Silberhalogenidemulsionen können mittels der üblichen Verfahrensweisen (z. B. Einfacheinlauf, Doppeleinlauf, mit konstantem oder beschleunigtem Stoffzufluss) hergestellt werden. Besonders bevorzugt ist die Herstellung nach dem Doppeleinlaufverfahren unter Steuerung des pAg-Wertes. Verwiesen wird auf die Zeitschrift Research Disclosure Nr. 17643 vom Dezember 1978, Abschnitte I und II, veröffentlicht von Industrial Opportunities Ltd., Homewell Havant, Hampshire, P091 1 EF in Grossbritannien. Die Fällung des Silberhalogenids kann in Gegenwart üblicher Dotierungsmittel durchgeführt werden, z. B. in Gegenwart von Ir-Verbindungen.

Die Silberhalogenidkörner können beispielsweise als Kuben, Oktaeder oder Tetradekaeder ausgebildet sein. Die Korngrösse liegt vorzugsweise zwischen 0,1 und 2,5 µm, insbesondere zwischen 0,2 und 1,0 µm.

In einer Ausführungsform der Erfindung weist die Emulsion eine enge Korngrössenverteilung auf. Insbesondere weisen hierbei mindestens 95 Gew.-% der Körner einen Durchmesser auf, der nicht mehr als 40% vom mittleren Korndurchmesser abweicht. Die Emulsionen können aber auch eine breite Korngrössenverteilung haben. Hierbei haben mindestens 10%, vorzugsweise 20%, der Silberhalogenidkörner einen Durchmesser, der wenigstens um 40% vom mittleren Korndurchmesser abweicht.

Die vorliegende Erfindung bezieht sich weiterhin auf ein fotografisches Aufzeichnungsmaterial, welches auf einem Träger wenigstens eine erfindungsgemässe Silberhalogenidemulsionsschicht enthält. Weiterhin bezieht sich die Erfindung auf ein Verfahren zur Herstellung fotografischer Aufzeichnungen durch Entwicklung eines belichteten erfindungsgemässen Aufzeichnungsmaterials.

Die erfindungsgemässen Emulsionen sind bevorzugt an der Kornoberfläche zu einer hohen Oberflächenempfindlichkeit chemisch sensibilisiert. Sie können nach bekannten Methoden chemisch sensibilisiert werden, z. B. mit aktiver Gelatine oder mit Verbindungen von Schwefel, Selen, Tellur, Gold, Palladium, Platin, Iridium, wobei die pAg-Werte zwischen 4 und 10, die pH-Werte zwischen 3,5 und 9 und die Temperaturen zwischen 30°C und 90°C schwanken können; die chemische Sensibilisierung kann in Gegenwart von heterocyclischen Stickstoffverbindungen wie Imidazolen, Azaindenen, Azapyridazinen und Azapyrimidinen und Thiocyanatderivaten, Thioethern und anderen Silberhalogenidlösungsmitteln durchgeführt werden. Ersatzweise oder zusätzlich können die erfindungsgemässen Emulsionen einer Reduktionssensibilisierung unterzogen werden, z.B. durch Wasserstoff, durch niedrigen pAg (z.B. kleiner als 5) und/oder hohen pH (z. B. über 8), durch Reduktionsmittel wie Zinn(11)chlorid, Thioharnstoffdioxid und Aminoborane. Die Oberflächenreifkeime können auch als Troglodytenkeime (Suboberflächenkeime) gemäss der DE-OS 2306447 und der US-PS 3966476 vorliegen. Weitere Methoden sind beschrieben in der o.a. Research Disclosure Nr. 17643 im Abschnitt 111.

Die Emulsionen können in an sich bekannter Weise optisch sensibilisiert werden, z.B. mit den üblichen Polymethinfarbstoffen, wie Neutrocyaninen, basischen oder sauren Carbocyaninen, Rhodacyaninen, Hemicyaninen, Styrylfarbstoffen, Oxonolen und ähnlichen. Derartige Sensibilisatoren sind von F.M. Hamer in «The Cyanine Dyes and related Compounds», (1964), beschrieben. Verwiesen sei diesbezüglich auf die EP-A 0082649 und insbesondere auf Ullmanns Encyclopädie der technischen Chemie, 4. Auflage, Band 18, Seiten 431 ff und auf die oben angegebene Research Disclosure Nr. 17643, Abschnitt IV. Die spektrale Sensibilisierung kann zu jedem Zeitpunkt der Emulsionsherstellung erfolgen, d. h. während oder nach der Silberhalogenidfällung und vor, während oder nach der chemischen Sensibilisierung.

Es können die üblicherweise verwendeten Antischleiermittel und Stabilisatoren verwendet werden.

Als Stabilisatoren sind besonders geeignet Azaindene, vorzugsweise Tetra- oder Pentaazaindene, insbesondere solche, die mit Hydroxyl-oder Aminogruppen substituiert sind. Derartige Verbindungen sind z. B. in dem Artikel von Birr, Z. Wiss. Phot. 47, (1952), S. 2-58, beschrieben. Weitere geeignete Stabilisatoren und Antischleiermittel sind in der oben angegebenen Research Disclosure Nr. 17643 in Abschnitt IV angegeben.

Vorzugsweise handelt es sich bei dem erfindungsgemässen Aufzeichnungsmaterial um ein farbfotografisches Aufzeichnungsmaterial. In einer bevorzugten Ausführungsform wird das Farbbild mit Hilfe von Farbkupplern erzeugt. Es ist möglich, den Farbkuppler erst bei der Entwicklung in das Aufzeichungsmaterial eindiffundieren zu lassen.

In einer bevorzugten Ausführungsform enthält aber das fotografische Material selbst die üblichen Farbkuppler, die mit dem Oxidationsprodukt von Entwicklern, im allgemeinen p-Phenylendiaminen, unter Bildung von Farbstoffen reagieren können. Sie kann die rotempfindliche Schicht beispielsweise einen nicht-diffundierenden Farbkuppler zur Erzeugung des blau-grünen Teilfarbenbildes enthalten, in der Regel einen Kuppler vom Phenol- oder a-Naphtholtyp. Die grünempfindliche Schicht kann beispielsweise mindestens einen nicht-diffundierenden Farbkuppler zur Erzeugung des purpurnen Teilfarbenbildes enthalten, wobei üblicherweise Farbkuppler vom Typ des 5-Pyrazolons verwendet werden. Die blauempfindliche Schicht kann beispielsweise einen nicht-diffundierenden Farbkuppler zur Erzeugung des gelben Teilfarbenbildes, in der Regel einen Farbkuppler mit einer offenkettigen Ketomethylengruppierung enthalten. Bei den Farbkupplern kann es sich z. B. um 6-, 4- und um 2-Äquivalentkuppler handeln, darunter die sogenannten Weisskuppler, die bei Reaktion mit Farbentwickleroxidationsprodukten keinen Farbstoff ergeben. Geeignete Kuppler sind beispielsweise bekannt aus den Veröffentlichungen «Farbkuppler» von W. Pelz in «Mitteilungen aus den Forschungslaboratorien der Agfa, Leverkusen/München», Band 111, Seite 111 (1961), K. Venkataraman in «The Chemistry of Synthetic Dyes», Vol. 4, 341 bis 387, Academic Press (1971) und T.H. James, «The Theory of the Photographic Process», 4. Ed., S. 353-362, sowie aus der Research Disclosure Nr. 17643, Abschnitt VII.

Das Aufzeichnungsmaterial kann weiterhin DIR-Verbindungen enthalten. Unter DIR-Verbindungen werden derartige Verbindungen verstanden, die bei der Reaktion mit Farbentwickleroxidationsprodukten diffundierende organische Verbindungen in Freiheit setzen, die die Entwicklung von Silberhalogenid inhibieren. Die Inhibitoren können unmittelbar oder über nicht hemmende Zwischenverbindungen abgespalten werden. Verwiesen wird auf GB 953454, US 3632345, US 4 248 962 und B 2 072 363.

Die Farbkuppler und DIR-Verbindungen können in die erfindungsgemässen Materialien nach üblichen, bekannten Methoden eingearbeitet werden. Wenn es sich um wasser- oder alkalilösliche Verbindungen handelt, können sie in Form von wässrigen Lösungen, gegebenenfalls unter Zusatz von mit Wasser mischbaren organischen Lösungsmitteln wie Ethanol, Aceton oder Dimethylformamid, zugesetzt werden. Soweit die Farbkuppler und DIR-Verbindungen wasser- bzw. alkaliunlöslich sind, können sie in an sich bekannter Weise in dispergierter Form in die Aufzeichnungsmaterialien eingearbeitet werden. Zum Beispiel kann man eine Lösung dieser Verbindungen in einem niedrig siedenden organischen Lösungsmittel direkt mit der Silberhalogenidemulsion oder zunächst mit einer wässrigen Gelatinelösung vermischen und darauf das organische Lösungsmittel entfernen. Die so erhaltene Dispersion der jeweiligen Verbindung kann anschliessend mit der Silberhalogenidemulsion vermischt werden. Gegebenenfalls verwendet man zusätzlich noch sogenannte Ölformer, in der Regel höhersiedende organische Verbindungen, die die zu dispergierenden Farbkuppler und DIR-Verbindungen in Form öliger Tröpfchen einschliessen. Verwiesen wird in diesem Zusammenhang beispielsweise auf die US-Patentschriften 2322027, 2533514, 3689271, 3764336 und 3765897.

Die erfindungsgemässen Aufzeichnungsmaterialien enthalten vorzugsweise mindestens eine Silberhalogenidemulsionsschichten-Einheit für die Aufzeichnung von blauem, grünem und rotem Licht.

Die rotempfindliche Silberhalogenidemulsionsschichten-Einheit kann zum Schichtträger näher angeordnet als die grünempfindliche Silberhalogenidemulsionsschichten-Einheit und diese wiederum näher als die blauempfindliche angeordnet sein. Insbesondere bei Kopiermaterialien kann aber auch die Lage der blau- und der rotempfindlichen Schicht vertauscht sein. Das Aufzeichnungsmaterial kann gegebenenfalls eine Gelbfilterschicht enthalten; auf diese kann aber insbesondere dann verzichtet werden, wenn zumindest die rot- und grünempfindlichen Schichten eine erfindungsgemässe Emulsion enthalten.

In einer bevorzugten Ausführungsform besteht wenigstens eine der Einheiten für die Aufzeichnung von grünem, rotem und blauem Licht aus wenigstens zwei Teilschichten. Es ist möglich, Teilschichten unterschiedlicher spektraler Sensibilisierung nach ihrer Empfindlichkeit zusammenzufassen.

Für die erfindungsgemässen Materialien können die üblichen Schichtträger verwendet werden, z. B. Träger aus Celluloseestern, z. B. Celluloseacetat und aus Polyestern. Geeignet sind ferner Papierträger, die gegebenenfalls beschichtet sein können z.B. mit Polyolefinen, insbesondere mit Polyethylen oder Polypropylen. Verwiesen wird diesbezüglich auf die oben angegebene Research Disclosure Nr. 17643, Abschnitt XVII.

Als Schutzkolloid bzw. Bindemittel für die Schichten des Aufzeichnungsmaterials sind die üblichen hydrophilen filmbildenden Mittel geeignet, z. B. Proteine, insbesondere Gelatine, Alginsäure oder deren Derivate wie Ester, Amide oder Salze, Cellulose-Derivate wie Carboxymethylcellulose und Cellulosesulfate, Stärke oder deren Derivate oder hydrophile synthetische Bindemittel wie Polyvinylalkohol, teilweise verseiftes Polyvinylacetat, Polyvinylpyrrolidon und andere. Die Schichten können im Gemisch mit den hydrophilen Bindemitteln auch andere synthetische Bindemittel in gelöster oder dispergierter Form enthalten wie Homo- oder Copolymerisate von Acryl- oder Methacrylsäure oder deren Derivaten wie Estern, Amiden oder Nitrilen, ferner Vinylpolymerisate wie Vinylester oder Vinylether. Verwiesen wird weiterhin auf die in der oben angegebenen Research Disclosure 17643 in Abschnitt IX angegebenen Bindemittel.

Die Schichten des fotografischen Materials können in der üblichen Weise gehärtet sein, beispielsweise mit Härtern des Epoxidtyps, des heterocyclischen Ethylenimins und des Acryloyltyps. Weiterhin ist es auch möglich, die Schichten gemäss dem Verfahren der deutschen Offenlegungsschrift 2218009 zu härten, um farbfotografische Materialien zu erzielen, die für eine Hochtemperaturverarbeitung geeignet sind. Es ist ferner möglich, die fotografischen Schichten bzw. die farbfotografischen Mehrschichtenmaterialien mit Härtern der Diazin-, Triazin- oder 1,2-Dihydrochinolin-Reihe zu härten oder mit Härtern vom Vinylsulfon-Typ. Weitere geeignete Härtungsmittel sind aus den deutschen Offenlegungsschriften 2439551, 2225230, 2317672 und aus der oben angegebenen Research Disclosure 17643, Abschnitt XI bekannt.

In den erfindungsgemässen fotografischen Materialien können ausserdem noch weitere Substanzen enthalten sein, insbesondere Weichmacher, Netzmittel, Schirmfarbstoffe, Lichtstreumittel, Lichtreflexionsmittel, Gleitmittel, Antistatikmittel, Mattierungsmittel usw. Verwiesen wird auf die Research Disclosure 17643 und «Product Licensing Index» von Dezember 1971, Seiten 107-110.

Geeignete Farbentwicklersubstanzen für das erfindungsgemässe Material sind insbesondere solche vom p-Phenylendiamintyp, z. B. 4-Amino-N,N-diethyl-anilinhydrochlorid; 4-Amino-3-methyl-N-ethyl-N-ß-(methansulfonamido)-ethyiani- linsulfathydrat; 4-Amino-3-methyl-N-ethyl-N-ß- hydroxyethylanilinsulfat; 4-Amino-N-ethyl-N-(2-methoxyethyl)-m-toluidin-di-p-toluolsulfonsäure und N-Ethyl-N-ß-hydroxyethyl-p-phenylendiamin. Weitere brauchbare Farbentwickler sind beispielsweise beschrieben in J. Amer. Chem. Soc. 73, 3100 (1951) und in G. Haist, Modern Photographic Processing, 1979, John Wiley and Sons, New York, Seiten 545ff. Die Farbentwickler können die üblichen übrigen Bestandteile enthalten, z. B. Kalk- und Oxidationsschutzmittel und Mittel zur Schleierveränderung, wie z. B. Bromid oder an sich bekannte Stabilisatoren.

Nach der Farbentwicklung wird das Material üblicherweise gebleicht und fixiert. Bleichung und Fixierung können getrennt voneinander oder auch zusammen durchgeführt werden. Als Bleichmittel können die üblichen Verbindungen verwendet werden, z. B. Fe³⁺⁻Salze und Fe³⁺⁻ Komplexsalze wie Ferricyanide, Dichromate, wasserlösliche Kobaltkomplexe usw. Besonders bevorzugt sind Eisen-III-Komplexe von Aminopolycarbonsäuren, insbesondere z. B. Ethylendiamintetraessigsäure, Nitrilotriessigsäure, Iminodiessigsäure, N-Hydroxyethylethylendiamintriessigsäure, Alkyliminodicarbonsäuren und von entsprechenden Phosphonsäuren. Geeignet als Bleichmittel sind weiterhin Persulfate.

### Beispiel 1

Erfindungsgemässe Emulsion A

Durch gleichzeitigen pAg-gesteuerten Einlauf einer 0,3 n NaCI- und einer 0,3 n AgN0₃-Lösung zu einer auf eine Temperatur von 60°C gebrachten 2,4%igen Gelatinelösung wird innerhalb von 18 Minuten eine Silberchloridemulsion hergestellt. Die mittlere Teilchengrösse beträgt 0,16 µm und die Emulsion hat eine monodisperse Verteilung. Die Kristalle dieser Ausgangsemulsion werden durch weitere Zugabe von 2 n NaCI-und 2 n AgN0₃-Lösungen auf das 13,4fache Volumen vergrössert. Dabei wird der pAg-Wert auf 6,8 konstant gehalten. Auf die so hergestellte AgCI-Emulsion wird durch Doppeleinlauf von 2 n KBr- und 2 n AgNO₃-Lösungen eine AgBr-Hülle aufgefällt. Anschliessend wird die Fällung durch pAg-gesteuerten Doppeleinlauf von 2n NaCI- und 2n AgN0₃-Lösungen fortgesetzt, wobei eine AgCI-Hülle auf die zuvor aufgefällte AgBr-Schicht aufgebracht wird. Die so hergestellte Emulsion hat einen mittleren Teilchendurchmesser von 0,58µm und eine monodisperse Verteilung. Der Gesamtgehalt an AgBr beträgt 6 Mol-%.

### Vergleichsemulsion B

Zu Vergleichszwecken wird durch pAg-gesteuerten Doppeleinlauf eine Silberhalogenidemulsion wie Emulsion A hergestellt, es wird jedoch bei allen Fällungsstufen als Alkalihalogenidlösung ein Gemisch aus NaCI/KBr verwendet. Diese Mischhalogenidlösung enthält 94 Mol-% NaCI und 6 Mol-% KBr; die Lösungen werden in den Konzentrationen, wie bei Emulsion A angegeben, verwendet. Die auf diese Weise hergestellte Silberhalogenidemulsion hat einen mittleren Teilchendurchmesser von 0,60 µm und hat eine monodisperse Korngrössenverteilung; der Gesamtgehalt an AgBr beträgt 6 Mol-% und ist im gesamten Kristall homogen verteilt.

Die Emulsionen A und B werden in üblicher Weise durch Flocken und Waschen von den löslichen Salzen befreit und anschliessend auf einen pAg-Wert von 7,6 eingestellt. Danach werden beide Emulsionen durch Zugabe von Natriumthiosulfat 120 Minuten lang bei 55°C chemisch sensibilisiert. Zur sensitometrischen Prüfung werden die gereiften Emulsionen mit einem im grünen Spektralbereich absorbierenden Sensifarbstoff sowie einem üblichen Purpur-Kuppleremulgat versetzt und auf einen Schichtträger aufgetragen.

Nach Belichtung hinter einem Stufenkeil und Verarbeitung in dem aus British Journal of Photography, (1974) S.597 bekannten Farbentwicklungsprozess werden die in der Tabelle 1 angegebenen sensitometrischen Daten erhalten.

Aus der Tabelle 1 ist zu ersehen, dass die erfindungsgemässe Emulsion A bei geringerem Schleier eine deutlich höhere Empfindlichkeit aufweist.

### Beispiel 2

Es wird eine erfindungsgemässe Emulsion C ähnlich wie im Beispiel 1 beschrieben hergestellt. Die Emulsion enthält ebenso wie die dort beschriebene Emulsion A eine AgBr-Schicht, wobei der AgBr-Gehalt, bezogen auf das Gesamthalogenid, 5 Mol-% beträgt. Diese Emulsion C hat eine monodisperse Korngrössenverteilung und einen mittleren Teilchendurchmesser von 0,56 _{I}Lm.

Zu Vergleichszwecken wird durch pAg-gesteuerten Doppeleinlauf von wässrigen Silbernitrat- und Halogenidlösungen eine Emulsion hergestellt, wie sie in der EP-A 080 905 im Beispiel 1 unter Em-4 beschrieben ist. Damit diese Vergleichsemulsion D mit der erfindungsgemässen Emulsion C sensitometrisch verglichen werden kann, wird der AgCI-Kern vor Auffällung der AgBr-Hülle so vergrössert, dass die Endkorngrösse dieser Emulsion 0,57 u.m beträgt. Diese Emulsion hat ebenfalls eine enge (monodisperse) Korngrössenverteilung; der Gesamtgehalt an AgBr beträgt 5 Mol-% und befindet sich ausschliesslich in einer Schicht an der Kristalloberfläche.

Die Emulsionen C und D werden durch Flocken und Waschen in üblicher Weise von den löslichen Salzen befreit und anschliessend auf einen pAg-Wert von 7,6 eingestellt. Nach Zugabe von Natriumthiosulfatpentahydrat werden beide Emulsionen in gleicher Weise 120 Minuten lang bei 55°C chemisch sensibilisiert. Anschliessend werden die so gereiften Emulsionen zur sensitometrischen Prüfung mit einem im grünen Spektralbereich absorbierenden Farbstoff sowie einem üblichen Purpurkuppleremulgat versetzt und auf einen Schichtträger aufgetragen.

Nach Verarbeitung gemäss Beispiel 1 werden die in der Tabelle 2 angegebenen sensitometrischen Werte erhalten. Die Empfindlichkeitsangabe ist bezogen auf die Vergleichsemulsion D.

Aus der Tabelle 2 ist zu ersehen, dass die Empfindlichkeit der erfindungsgemässen Emulsion C bei sonst vergleichbaren sensitometrischen Werten erheblich höher ist als bei der Vergleichsemulsion D.

### Beispiel 3

Für einen weiteren sensitometrischen Vergleich werden die in Beispiel 2 angegebenen Emulsionen C und D nach der chemischen Reifung mit einem im blauen Spektralbereich absorbierenden Sensibilisierungsfarbstoff sowie einem Gelbkuppleremulgat versetzt und auf einen Schichtträger vergossen.

Nach Verarbeitung gemäss Beispiel 1 werden die in der nachfolgenden Tabelle 3 aufgeführten sensitometrischen Daten erhalten.

Der Emulsionsvergleich in Tabelle 3 zeigt, dass die erfindungsgemässe Emulsion C eine höhere Empfindlichkeit bei erheblich geringerem Schleier aufweist.

## Patentansprüche

1. Fotografische Silberhalogenidemulsion die als Halogenid im wesentlichen Chlorid enthält und deren Körner wenigstens eine Zone Z_{Br} mit einem hohen Bromidanteil aufweisen, dadurch gekennzeichnet, dass
1. mindestens 60 Mol-% des Halogenids Chlorid ist,
2. der Bormidanteil in einer Zone Z_{Br} wenigstens 50 Mol-% beträgt und
3. keine bromidreiche Zone Z_{Br} an der Oberfläche der Silberhalogenidkörner vorliegt.

2. Fotografische Silberhalogenidemulsion gemäss Anspruch 1, dadurch gekennzeichnet, dass wenigstens 85 Mol-% des gesamten Halogenids als Chlorid vorliegt.

3. Fotografische Silberhalogenidemulsion gemäss Anspruch 1, dadurch gekennzeichnet, dass das Halogenid in der bromidreichen Zone Z_{Br} im wesentlichen oder ausschliesslich aus Silberbromid besteht.

4. Fotografische Silberhalogenidemulsion gemäss Anspruch 1, dadurch gekennzeichnet, dass die mittlere Korngrösse zwischen 0,1 und 2,5 µm liegt.

5. Fotografische Silberhalogenidemulsion gemäss Anspruch 1, dadurch gekennzeichnet, dass sie eine enge Korngrössenverteilung aufweist.

6. Fotografische Silberhalogenidemulsion gemäss Anspruch 1, dadurch gekennzeichnet, dass die Emulsion eine breite Korngrössenverteilung aufweist.

7. Fotografische Silberhalogenidemulsion gemäss Anspruch 1, dadurch gekennzeichnet, dass sie an der Oberfläche chemisch und spektral sensibilisiert ist.

8. Fotografisches Aufzeichnungsmaterial mit einem Träger und wenigstens einer darauf aufgetragenen Silberhalogenidemulsionsschicht, dadurch gekennzeichnet, dass das Material wenigstens eine Emulsion gemäss Anspruch 1 aufweist.

9. Verfahren zur Herstellung fotografischer Aufzeichnung durch Entwicklung eines belichteten Aufzeichnungsmaterials, dadurch gekennzeichnet, dass ein Aufzeichnungsmaterial gemäss Anspruch 8 verwendet wird.

## Revendications

1. Emulsion photographique à l'halogénure d'argent, qui contient comme halogénure principalement un chlorure et dont les grains présentent au moins une zone Z_{Br} à forte proportion de bromure, caractérisée en ce que
1. au moins 60 moles % de l'halogénure consistent en chlorure,
2. la proportion de bromure dans une zone Z_{Br} s'élève à au moins 50 moles % et
3. aucune zone Z_{Br} riche en bromure n'existe à la surface des grains d'halogénure d'argent.

2. Emulsion photographique à l'halogénure d'argent suivant la revendication 1, caractérisée en ce qu'au moins 85 moles % de l'halogénure total sont présentes sous la forme de chlorure.

3. Emulsion photographique à l'halogénure d'argent suivant la revendication 1, caractérisée en ce que l'halogénure, dans la zone Z_{Br} riche en bromure, est principalement ou exclusivement constituée de bromure d'argent.

4. Emulsion photographique à l'halogénure d'argent suivant la revendication 1, caractérisée en ce que la grosseur moyenne des grains se situe entre 0,1 et 2,5 µm.

5. Emulsion photographique à l'halogénure d'argent suivant la revendication 1, caractérisée en ce qu'elle présente une répartition étroite de grosseur des grains.

6. Emulsion photographique à l'halogénure d'argent suivant la revendication 1, caractérisée en ce qu'elle présente une large répartition de grosseur des grains.

7. Emulsion photographique à l'halogénure d'argent suivant la revendication 1, caractérisée en ce quelle est sensibilisée du point de vue chimique et spectral à la surface.

8. Support photographique d'enregistrement comprenant un substrat et au moins une couche d'émulsion à l'halogénure d'argent portée par ce substrat, caractérisé en ce qu'il présente au moins une émulsion suivant la revendication 1.

9. Procédé de production d'un enregistrement photographique par développement d'un support d'enregistrement exposé, caractérisé en ce qu'on utilise un support d'enregistrement suivant la revendication 8.

## Claims

1. Photographic silver halide emulsion in which the halide content consists substantially of chloride and the grains have at least one zone Z_{Br} having a high bromide content, characterised in that
(1.) at least 60 mol % of the halide is chloride;
(2.) the bromide content in a zone Z_{Br} amounts to at least 50 mol %; and
(3.) no bromide-rich zone Z_{Br} is present on the surface of the silver halide grains.

2. Photographic silver halide emulsion according to claim 1, characterised in that at least 85 mol % of the total halide present is chloride.

3. Photographic silver halide emulsion according to claim 1, characterised in that the halide in the bromide-rich zone Z_{Br} consists substantially or exclusively of silver bromide.

4. Photographic silver halide emulsion according to claim 1, characterised in that the average grain size is from 0.1 to 2.5 gm.

5. Photographic silver halide emulsion according to claim 1, characterised in that it has a narrow grain size distribution.

6. Photographic silver halide emulsion according to claim 1, characterised in that the emulsion has a wide grain size distribution.

7. Photographic silver halide emulsion according to claim 1, characterised in that it is chemically and spectrally sensitized on the surface.

8. Photographic recording material comprising a support and at least one silver halide emulsion layer applied thereto, characterised in that the material has at least one emulsion according to claim 1.

9. Process for the production of photographic recording by the development of an exposed recording material, characterised in that a recording material according to claim 8 is used.
